# EUROPÄISCHE PATENTSCHRIFT

(11) **EP 0 020 295 B1**
(45) Veröffentlichungstag und Bekanntmachung des Hinweises auf die Patenterteilung: **20.07.1983**
(21) Anmeldenummer: 80810149.7
(22) Anmeldetag: 01.05.1980
(51) Int. Cl.: D06M 17/00, D06M 15/00

(54) **Verfahren zur kontinuierlichen Herstellung nasskaschierter Textilmaterialien**
Process for the continuous production of textile materials by wet bonding and the foamed compositions utilised in carrying out this process
Procédé de fabrication continue de matériaux textiles par contre-collage humide et compositions mousseuses utilisées pour ce procédé

(30) Priorität: 23.05.1979 CH 19790004840
(43) Veröffentlichungstag der Anmeldung: 10.12.1980
(73) Patentinhaber: CIBA-GEIGY AG, CH-4002 Basel (CH)
(72) Erfinder: Schmuck, Günter, Greenville, SC, 29615 (US); Wegehaupt, Dieter, CH-4310 Rheinfelden (CH)

(56) Entgegenhaltungen:
- DE-2 745 950
- DE-2 412 028

## Beschreibung

Die vorliegende Erfindung betrifft ein kontinuierliches Verfahren zur Herstellung von nasskaschierten, insbesondere elastischen Textilmaterialien mit guter Luft- und/oder Wasserdampfdurchlässigkeit.

Es ist bekannt, Laminate aus elastischen Wirk- und Webwaren, z.B. durch Flammkaschierung mit einem Polyurethanschaumstoff oder durch Pastenkaschierung herzustellen. Unter Flammkaschierung versteht man dabei das kontinuierliche Verbinden zweier Textilbahnen mittels Schaumstoffolien, deren Oberfläche durch Vorbeiführen an Gasbrennern Klebkraft erhält. Nachteilig bei diesem Verfahren wirkt sich aus, dass man eine spezielle Anlage zur Durchführung des Verfahrens benötigt und dass die gewünschten Stärken des Schaumstoffes nicht beliebig variierbar sind. Weiterhin erreicht man nur eine geringe Haftfestigkeit des Polyurethanschaums zum Textilmaterial (geringe Lebensdauer); die Wärmeisolierung und der Griff der Laminate sind ausserdem ungenügend.

Bei der Pastenkaschierung ist die Elastizität des Endartikels durch die Polymerfilmelastizität gegeben und liegt in der Regel weit unter der Elastizität des Ausgangsmaterials. Neben dieser Elastizitätseinbusse erreicht man auch keinen befriedigenden Griffausfall. Ferner ist die Luft- und Wasserdampfdurchlässigkeit sehr niedrig, wodurch das Trageverhalten, insbesondere von Sportbekleidungsartikeln, stark beeinträchtigt wird. Ein weiterer Nachteil der Pastenkaschierung besteht darin, dass man offenstrukturierte Gewebe und Gewirke praktisch nicht kaschieren kann, da es sehr leicht zu einem Durchschlagender Paste kommt.

Aus z.B. der DE-A Nr. 2745950 sind weiterhin wasserfeste, trocken kaschierte Laminate bekannt, bei welchen die Schaumzubereitung auf eine textile Webware aufgebracht und zuerst ohne Hitzehärtung, Vernetzung oder Vulkanisation bei 90 bis 180°C während 1 bis 10 min bis zu einem solchen Feuchtigkeitsgrad getrocknet wird, dass der Schaum wenigstens stabilisiert wird, worauf die beschichtete Warenbahn anschliessend mit einer weiteren textilen Warenbahn überdeckt, d.h. trokken kaschiert wird, und beide Textilbahnen anschliessend zu einem Laminat stets zusammengedrückt und stets einer Wärmebehandlung unterworfen werden, wobei aufwendige apparative Massnahmen (Einsatz von geheizten Kalandern) notwendig sind.

Aufgabe der vorliegenden Erfindung ist es nun ein neues Verfaren zur kontinuierlichen Herstellung von nasskaschierten gegebenenfalls elastischen Textilmaterialien bereitzustellen, wobei die gegebenenfalls vorhandene Elastizität der Ausgangsartikel erhalten bleibt, die erhaltenen Textilmaterialien eine gute Wärmeisolierung, einen besonders weichen Griff sowie auch gute Luft- und/ oder Wasserdampfdurchlässigkeit aufweisen und eine gute Haftfestigkeit zweischen der Beschichtung und dem Textilmaterial erreicht wird.

Die gestellte Aufgabe wird erfindungsgemäss dadurch gelöst, dass man als Kaschiermittel eine verschäumte wässerige Zubereitung verwendet, die ein selbstvernetzendes Copolymerisat z.B. auf Acrylatbasis und gegebenenfalls ein härtbares Aminoplastvorkondensat enthält, und dass man diese Zubereitung auf eine textile Warenbahn aufbringt, die sich im spannungslosen zustand befindet, eine zweite Wahrenbahn nassaufkaschiert und dann das Laminat durch Wärme- und gegebenenfalls Drucknachbehandlungen fertigstellt. Hierbei wird die Zubereitung vor dem Kaschieren nicht getrocknet.

Gegenstand der vorliegenden Erfindung ist daher ein Verfahren zur kontinuierlichen Herstellung von kaschierten, gegebenenfalls elastischen Textilmaterialien mit guter Luft- und/oder Wasserdampfdurchlässigkeit, das dadurch gekennzeichnet ist, dass man auf eine erste textile Warenbahn im spannunglosen Zustand eine verschäumte wässerige Zubereitung aufbringt, die
a₁) ein selbstvernetzendes Copolymerisat auf Acrylatbasis,
a₂) ein selbstvernetzendes Vinyl/Acrylat-Copolymerisat, oder
a₃) ein selbstvernetzendes Olefin/Vinyl-Copolymerisat,
b) gegebenenfalls ein härtbares, vernetzendes, polyfunktionelles Aminoplastvorkondensat oder Aminoplastbildner,
c) ein oberflächenaktives Verschäumungsmittel,
d) einen Stabilisator,
e) gegenbenenfalls ein Netzmittel,
f) gegenbenenfalls ein Verdickungsmittel, und
g) ein Amin oder Alkanolamin mit 1 bis 4 Kohlenstoffatomen oder Ammoniak,
enthält, eine zweite textile Warenbahn gegebenenfalls unter geringer Spannung auf die beschichtete Seite der ersten Warenbahn bei 15 bis 40°C nass aufkaschiert, dann trocknet, gegebenenfalls die beiden Warenbahnen bei Raumtemperatur zusammenpresst und anschliessend einer härtenden Wärmebehandlung unterwirft.

Gegenstand der Erfindung sind ferner die zur Durchführung des Verfahrens geeigneten verschäumten wässerigen Zubereitungen der Kaschiermittel sowie das verfahrensgemäss erhaltene, vorzugsweise elastische Textilmaterial.

Die wässerigen verschäumten Zubereitungen enthalten stets nur eines der drei Copolymerisate a₁, a₂ oder a₃ sowie stets die Komponenten c, d und g, während die Komponenten b, e und f fakultativ sind. Bevorzugt sind Zubereitungen, welche die fakultative Komponente b enthalten. Gegenüber den Copolymerisaten a₃ sind die Copolymerisate a₂ und insbesondere a, bevorzugt.

Bei den selbstvernetzenden Copolymerisaten auf Acrylatbasis (Komponente a₁) handelt es sich vorzugsweise um Copolymerisate aus
1) 50 bis 95 Gewichtsprozent mindestens eines Methacryl-, vorzugsweise Acrylsäureesters, mit 1 bis 8 Kohlenstoffatomen im Esterrest,
2) 1 bis 40 Gewichtsprozent Acrylnitril,
3) 2 bis 10, vorzugsweise 2 bis 6 Gewichtsprozent einer äthylenisch ungesättigten aliphatischen Dicarbonsäure mit 4 bis 6 Kohlenstoffatomen, einer äthylenisch ungesättigten aliphatischen Monocarbonsäure mit 3 oder 4 Kohlenstoffatomen und/oder des gegebenenfalls methylierten N-Methylolamids dieser Monocarbonsäuren, und
4) 0 bis 20 Gewichtsprozent einer anderen copolymerisierbaren, ungesättigten Verbindung, die von den Komponenten 1, 2 und 3 verschieden ist.

Geeignete Acrylsäureester (Komponente 1), sind beispielsweise Methyl-, Äthyl-, Isopropyl-, n-Butyl-, Isobutyl-, 2-Äthylbutyl- oder 2-Äthylhexylacrylat, Allylacrylat, Benzylacrylat oder Tetrahydrofurfurylacrylat, die einzeln oder als Gemische verwendet werden können.

Bei der Komponente 3 kann es sich um Krotonsäure, Vinylessigsäure, Methacrylsäure, Acrylsäure, Itaconsäure, Citraconsäure oder Mesaconsäure sowie die N-Methylolamide oder N-Methoxymethylolamide der genannten Monocarbonsäuren handeln. Im Vordergrund des Interesses stehen das N-Methylolacrylamid und/oder vor allem die Acrylsäure.

Als Komponente 4, die dem ternären System Ester/Nitril-Säure bzw. Ester/Nitril/N-Methylolamid gegenbenenfalls beigemischt und einpolymerisiert werden kann, kommen sowohl solche in Betracht, die für sich allein polymerisierbar sind, als auch solche, die für sich allein nicht polymerisierbar sind.

Unter den Verbindungen der ersten Gruppe sind polymerisierbare, ein- oder mehrfach ungesättigte Verbindungen geeignet, insbesondere solche mit der Atomgruppierung CH₂ = C <, wie Vinylester anorganischer oder organischer Säuren, z.B. Natriumvinylsulfat, Vinylacetat, Vinylformiat, Vinylburyrat oder Vinylbenzoat, ferner Vinylalkylketone, Vinylhalogenide, wie Vinylchlorid oder Vinylidenchlorid, Vinylarylverbindungen, wie Styrol und substituierte Styrole, weiterhin Verbindungen der Acrylsäurereihe, die von Estern, Nitrilen oder Säuren verschieden sind, wie z.B. Acrylsäure- oder Methacrylsäureamid oder deren Derivate, ferner analoge Derivate der α-Chloracrylsäure.

Unter den für sich allein nicht polymerisierbaren Verbindungen seien beispielsweise erwähnt: Malein-, Fumar-, Kroton- oder Itaconsäure oder deren Ester oder Anhydride, wie etwa Maleinsäureanhydrid, ferner ungesättigte Kohlenwasserstoffe, wie Camphen, weiterhin ungesättigte, gegen Säuren beständige Äther, wie Isobornylallyläther oder -diallyläther.

In Kombination mit N-Methylolamiden werden vorzugsweise die entsprechenden Amide eingesetzt, da die N-Methylolamide in der Regel durch teilweise Methylolierung der entsprechenden Amide hergestellt werden, so dass Amid und N-Methylolamid im Gemisch vorliegen. Die Methylolgruppe kann stets auch in verätherter Form, d.h. als Methyläther vorliegen.

Die Herstellung der erfindungsgemäss zu verwendenden Copolymerisate auf Acrylatbasis a₁ erfolgt vorzugsweise in Gegenwart von Emulgatoren. Als Emulgatoren, mit deren Hilfe die Emulsionen der Ausgangsmaterialien hergestellt werden, kommen solche in Betracht, die in saurem Medium eine ausreichende Beständigkeit besitzen, wie z.B. saure Fettalkoholschwefelsäureester, sulfoniertes Ricinusöl, höhere Alkylsulfonate, höhere Oxylalkylsulfonate, insbesondere octadecanoxysulfonsaures Natrium, vorzugsweise solches, das frei von anderen Salzen ist; Sulfodicarbonsäureester, z.B. das Natriumsalz des Sulfobernsteinsäuredioctylesters, höhere Alkylarylsulfonate, ferner Polyglykoläther höhermolekularen Fettalkoholen, wie Cetyl-, Oleyl- oder Octadecylalkohol, beispielsweise Umsetzungsprodukte von 15 bis 30 mol Äthylenoxyd auf 1 mol des Fettalkohols. Es können auch Emulgiermittel mit ausgesprochener Netzwirkung, wie Octylphenolpolyglykoläther oder Alkyllaurylpolyäther, deren gegebenenfalls saure Schwefelsäureester gegenbenenfalls in Form ihrer Natriumsalze, ferner Laurinalkoholpolyglykoläther, Anwendung finden. Es können auch Mischungen von solchen Emulgatoren, ferner Mischungen von solchen Emulgatoren mit Schutzkolloiden, verwendet werden.

Als Polymerisationskatalysatoren können organische oder anorganische Peroxyde oder Persalze, beispielsweise Peressigsäure, Acetylperoxyd, Benzoylperoxyd, Benzoylacetylperoxyd, t-Butylhydroperoxyd, Lauroylperoxyd, Wasserstoffsuperoxyd, Percarbonate, Persulfate oder Perborate zugesetzt werden, die gegebenenfalls zusammen mit z.B. Eisen(II)sulfat und Natriumformaldehydsulfinat als Redoxkatalysatoren verwendet werden.

Die als Komponente a₁ erfindungsgemäss verwendeten Copolymerisate auf Acrylatbasis sind z.B. aus der DE-A Nr. 2744256 und der US-A Nr. 3732184 bekannt.

Bevorzugte Copolymerisate a₁ enthalt
70 bis 90, insbesondere 72 bis 88 Gewichtsprozente der Komponente 1,
5 bis 25, insbesondere 8 bis 22 Gewichtsprozente der Komponente 2,
2 bis 8 Gewichtsprozente der Komponente 3, un 0 bis 10, insbesondere 0 bis 5 Gewichtsprozente der Komponente 4.

Besonders geeignete Copolymerisate a₁ werden aus folgenden Monomeren erhalten:
1) 82 bis 88 Gewichtsprozenten n-Butylacrylat- oder Isobutylacrylat,
2) 8 bis 12 Gewichtsprozenten Acrylnitril,
3) 4 bis 6 Gewichtsprozenten Acrylsäure oder
1) 72 bis 85 Gewichtsprozenten n-Butylacrylat
   oder n-Butylacrylat 2-Äthylhexylacrylat,
2) 8 bis 22 Gewichtsprozenten Acrylnitril,
3) 2 bis 6 Gewichtsprozenten N-Metrylolacrylamid.

Die Emulsionscopolymerisate können in partiell neutralisierter Form vorliegen, indem die Copolymerisation einerseits in Gegenwart geringer Mengen (0,1 bis 1% bezogen auf die Monomerenmischung) eines Amins, z.B. einem Alkanolamin wie Triäthanolamin, durchgeführt werden kann, und andererseits die Emulsion des Copolymerisats teilweise mit einer Base, wie z.B. Ammoniak, neutralisiert wird.

Bei den selbstvernetzenden Copolymerisaten auf Basis von Vinylacrylaten (Komponente a₂) handelt es sich vorzugsweise um Copolymerisate aus
1) 20 bis 95 Gewichtsprozenten mindestens eines Methacryl- oder Acrylsäureesters mit 1 bis 8 Kohlenstoffatomen im Esterteil,
5) 5 bis 80 Gewichtsprozenten eines copolymerisierbaren Vinylesters einer organischen Säure mit 1 bis 18 Kohlenstoffatomen,
6) 0 bis 10 Gewichtsprozenten mindestens einer gegebenenfalls methylolierten und gegebenenfalls mit Alkanolen mit 1 bis 8, vorzugsweise 1 bis 4 Kohlenstoffatomen verätherten Verbindung der Formel worin R₁ Wasserstoff oder Methyl, A Methylen oder -CO-, B eine direkte Bindung, **-**O**-** oder -NH-, R₂ Alkyl mit 2 bis 4 Kohlenstoffatomen und n eine ganze Zahl von 1 bis 11, vorzugsweise 1 bis 3, bedeuten, und
7) 0 bis 10 Gewichtsprozenten einer anderen, copolymerisierbaren Verbindung, die von den Komponenten 1, 5 und 6 verschieden ist.

Die Komponente 1, deren spezifische Beispiele vorstehend bereits genannt sind, kann sowohl zur Herstellung der Copolymerisate auf Acrylatbasis (Komponente a₁ als auch zur Herstellung der Copolymerisate auf Basis von Vinylacrylaten (Komponente a₂) eingesetzt werden.

Als Beispiele von Vinylestern für die Komponente 5 seien Vinylformiat, Vinylacetat, Vinylpropionat, Vinyl-n-butyrat, Vinylisobutyrat, Vinylhexanoat, Vinyllaurat, Vinyl-n-caproat, Vinylpivalat, Vinylstearat, Vinylisocaproat, Vinylpelargonat, Vinylchloracetat und Vinylbenzoat genannt.

Alsfakultative Komponente 6 kommen vor allem Acrylamid, Methacrylamid, Allylcarbamat, Methallylcarbamat, Allylharnstoff sowie die Umsetzungsprodukte dieser Verbindungen mit Formaldehyd oder Acetaldehyd, welche gegebenenfalls zusätzlich mit Alkanolen wie Methanol, Äthanol, n-Propanol, Isopropanol, n-Butanol, Isobutanol oder t-Butanol veräthert sind, in Frage. Die für die Herstellung des Copolymerisates a₂ gegebenenfalls mitverwendete Komponente 6 stimmt mit der für die Herstellung des Copolymerisates a₁ stets eingesetzte Komponente 3 teilweise überein. Dies trifft insbesondere für methylolierte Komponenten 6 zu.

Als Komponente 7, die zur Herstellung der Komponente a₂ dem binären System Acrylester/Vinylester bzw. dem ternären System Acrylester/Vinylester z.B. Methylolamid gegebenenfalls beigemischt und einpolymerisiert wird, kommen sowohl Verbindungen in Betracht, die für sich allein polymerisierbar sind, als auch solche, die für sich allein nicht polymerisierbar sind.

Unter den Verbindungen der ersten Gruppe sei insbesondere Acrylnitril erwähnt. Weitere Vertreter sowohl der für sich allein polymerisierbaren als auch der für sich allein nicht polymerisierbaren Verbindungen sind mit den für die Komponente 4 vorstehend erwähnten Vertretern identisch. Somit unterscheidet sich die fakultative Komponente 7 zur Herstellung der Copolymerisate a₂ von der fakultativen Komponente 4 zur Herstellung der Copolymerisate a₁ lediglich dadurch, dass die Komponente 7 zusätzlich Acrylnitril, hingegen kein Vinylester organischer Säuren wie Vinylacetat sein kann.

Bei den selbstvernetzenden Olefin/Vinyl-Copolymerisaten (Komponente a₃) handelt es sich vorzugsweise um Copolymerisate aus
5) 50 bis 90 Gewichstprozente eines Vinylesters einer organischen Säure mit 1 bis 18 Kohlenstoffatomen,
8) 10 bis 40 Gewichtsprozenten eines Olefins, und
6) 0 bis 10 Gewichtsprozenten einer Verbindung der vorstehend angegebenen Formel I.

Die Komponente 5 und die fakultative Komponente 6 für die Herstellung der Olefin/Vinyl-Copolymerisate a₃ sind bei der Herstellung der Vinylacrylat-Copolymerisate a₂ vorstehend bereits beschrieben worden.

Bei der Komponente 6 handelt es sich in erster Linie um Äthylen.

Die Copolymerisate auf Basis Vinylacrylate als Komponente a₂ und auf Basis Olefin Vinyl-Verbindungen als Komponente a₃ sind an sich bekannt und werden auf bekannter Weise, im wesentlichen wie vorstehend für die Komponente a₁ angegeben, d.h. vorzugsweise in Gegenwart von Emulgatoren und Katalysatoren der angegebenen Art hergestellt, wobei für die Herstellung der Komponente a₃ die Anwendung von Druck zweckmässig ist.

Bevorzugte Polymerisate a₂ enthalten
30 bis 90, insbesondere 40 bis 85 Gewichtsprozente der Komponente 1,
10 bis 70, insbesondere 15 bis 60 Gewichtsprozente der Komponente 5,
0 bis 8, insbesondere 0 bis 6 Gewichtsprozente der Komponente 6, und
0 bis 8, insbesondere 0 bis 6 Gewichtsprozente der Komponente 7.

Besonders bevorzugte Polymerisate a₂ werden aus
45 bis 83 Gewichtsprozenten n-Butylacrylat,
15 bis 55 Gewichtsprozenten Vinylacetat, und
2 bis 6 Gewichtsprozenten einer Monomermischung bestehend aus Acrylamid, N-Methylolacrylamid und N-Methylolacrylcarbamat;
oder aus
45 bis 83 Gewichtsprozenten n-Butylacrylat,
15 bis 55 Gewichtsprozenten Vinylacetat,
2 bis 6 Gewichtsprozenten N-Methylolacrylamid, und
0 bis 6 Gewichtsprozenten Maleinsäureanhydrid erhalten.

Bevorzugte Copolymerisate a₃ enthalten
50 bis 85, insbesondere 55 bis 80 Gewichtsprozente der Komponente 5,
15 bis 40, insbesondere 20 bis 35 Gewichtsprozente der Komponente 8, und
0 bis 10, insbesondere 0 bis 8 Gewichtsprozente der Komponente 6.

Besonders bevorzugte Polymerisate a₃ werden aus
55 bis 78 Gewichtsprozenten Vinylacetat,
20 bis 35 Gewichtsprozenten Äthylen, und
2 bis 8 Gewichtsprozenten Allylcarbamat;
   oder aus
55 bis 78 Gewichtsprozenten Vinylacetat,
20 bis 35 Gewichtsprozenten Äthylen, und
2 bis 8 Gewichtsprozenten N-Methylolallylcarbamat
erhalten.

Als fakultative Komponente b der verschäumten wässerigen Zubereitung kommen Additionsprodukte von Formaldehyd an methylolierbare Stickstoffverbindungen in Frage. Als methylolierbare Stickstoffverbindungen oder sogenannte Aminoplastbildner seien genannt:
1, 3, 5-Aminotrizine, wie N-substituierte Melamine, z.B. N-Butylmelamin, N-Trihalogenmethylmelamine, Triazone sowie Guanamine, z.B. Benzoguanamine, Acetoguanamine oder auch Diguanamine.

Weiter kommen in Frage: Cyanamid, Acrylamid, Alkyl- oder Arylharnstoffe und -thioharnstoffe, Alkylenharnstoffe oder -diharnstoffe, z.B. Harnstoffe, Thioharnstoffe, Urone, Äthylenharnstoffe, Propylenharnstoffe, Acetylendiharnstoff, Glyoxalmonourein oder 4,5-Dihydroxyimidazolidon-2 und deren Derivate, z.B. das in 4-Stellung an der Hydroxygruppe mit dem Rest -CH₂CH₂-CO-NH-CH₂-OH substituierte 4,5-Dihydroxyimidazolidon-2 oder Carbamate niedriger Alkanole, wie die Carbaminsäuremethyl-,-äthyl- oder -hydroxyäthylester.

Bevorzugt werden die Methylolverbindungen des Harnstoffes, des Äthylenharnstoffes oder insbesondere des Melamins verwendet.

Wertvolle Produkte liefern im allgemeinen sowohl vollständig, als auch nur teilweise methylolierte Produkte, z.B. verätherte oder unverätherte Metylolmelamine, wie das Di- oderTrimethylolmelamin, bzw. dessen entsprechende Äther, wie die Alkyläther mit 1 bis 4 Kohlenstoffatomen im Alkylteil, z.B. die n-Butyl-, Isopropyl-, n-Propyl-, Äthyl- oder vor allem die Methyläther. Als Aminoplastvorkondensate eignen sich sowohl vorwiegend monomolekulare Verbindungen als auch höher vorkondensierte Produkte.

Nicht methylolierte Aminoplastbildner der angegebenen Art, vor allem Glyoxalmonourein, können auch als Komponente b eingesetzt werden.

Die angegebenen Aminoplastbildner und -vorkondensate bilden die wesentlichen Bestandteile von vielen handelsüblichen Knitterfestmitteln, so dass bei der Komponente b im vorliegenden Fall sowohl von Aminoplastharzen (Aminoplastvorkondensate bzw. Aminoplastbildner) als auch von Knitterfestmitteln gesprochen werden darf.

Die Komponenten c und d sind die Schaumkomponenten, wobei der Stabilisator d ebenso wie die gegebenenfalls mitzuverwendenden Netz- und Verdickungsmittel die Stabilität der Schäume soweit verbessern können, das insbesondere eine einheitliche und gleichmässige Beschichtung der ersten Warenbahn erreicht werden kann.

Als Verschäumungsmittel kann man jedes oberflächenaktive Mittel verwenden, das einen stabilen Schaum bilden kann. Das Präparat wird in einer üblichen Verschäumungsvorrichtung unter Verwendung von Luft oder eines anderen inerten gasförmigen Materials verschäumt.

Bevorzugte Verschäumungsmittel c sind gegebenenfalls äthoxylierte Fettalkohole mit 8 bis 24 Kohlenstoffatomen, Alkylarylsulfonsäuren mit 4 bis 18 Kohlenstoffatomen im Alkylteil, Alkylsulfonsäuren und Alkylsulfate mit 8 bis 24 Kohlenstoffatomen, mit Schwefel- oder Phosphorsäure veresterte Fettalkohol- oder Alkyl-(C₄ bis C₁₂)-phenoläthylenoxyaddukte mit 5 bis 100 Äthylenoxydeinheiten oder deren Alkalimetall- oder Ammoniumsalze.

Der Fettalkohol kann gesättigt oder ungesättigt sein und er enthält 8 bis 24, vorzugsweise 12 bis 22 Kohlenstoffatome. Als Beispiele solcher Alkohole seien Octanol, Decanol, ferner Lauryl-, Myristyl-, Cetyl-, Stearyl-, Arachyl-, oder Behenyl- oder Oleylalkohol genannt. Vorzugsweise werden die äthoxylierten Alkohole eingesetzt, wobei ein Äthoxylierungsgrad von 10 bis 100, insbesondere von 10 bis 30 bevorzugt wird.

Bei den Alkylarylsulfonsäuren handelt es sich in der Regel um Monosulfonsäuren von mit Alkyl mit 4 bis 18 Kohlenstoffatome substituierten Naphthalin oder vor allem Benzol. Insbesondere Alkylphenylsulfonsäuren mit 8 bis 12 Kohlenstoffatomen im Alkylrest werden bevorzugt. Alkylsulfonsäuren und Alkylsulfate enthalten in der Regel 8 bis 24 Kohlenstoffatome im Alkylrest, wie z.B. Na-Lauryl- oder Na-Stearylsulfonat oder vor allem -sulfat. Bei den mit Phosphorsäure und insbesondere mit Schwefelsäure veresterten Fettalkohol- oder Alkyl-(C₄ bis C₁₂)-phenoläthylenoxydaddukten handelt es sich um Umsetzungsprodukte aus Fettalkoholen mit 8 bis 24, insbesondere 12 bis 22 Kohlenstoffatomen (wie angegeben) oder mit geradkettigen oder verzweigten Alkyl mit 4 bis 12 Kohlenstoffatomen (n-Butyl, n-Hexyl, n-Octyl, Isooctyl, tert.-Octyl, n-Nonyl, Isononyl, tert.-Nonyl, n-Decyl oder n-Dodecyl) substituierten Phenolen und Äthylenoxyd (5 bis 100 mol), die anschliessend verestert und gegebenenfalls in die entsprechenden Alkalimetall- oder Ammoniumsalze überführt werden.

Als Stabilisatoren d geeignet sind z.B. Ammonium- oder Aminsalze von Fettsäuren mit 8 bis 24 Kohlenstoffatomen oder Fettsäure Alkanolamin-Umsetzungsprodukte. Bei den Fettsäuresalzen handelt es sich in der Regel um Lithium-, Natrium-, Kalium-, Ammonium-, Monoäthanolamin-, Diäthanolamin-, Triäthanolamin- oder Isopropanolaminsalze von z.B. Capryl-, Caprin-, Laurin-, Myristin-, Palmitin-, Stearin-, Arachin-, Behen-, Lignocerin-, Olein-, Linol-, Linolen-, Arachidonsäure oder Kokosfettsäure. Amin- und Ammoniumsalze werden bevorzugt.

Bei den Fettsäure Alkanolamin-Umsetzungsprodukten handelt es sich um Produkte, welche aus Fettsäuren mit 8 bis 24 Kohlenstoffatomen, wie schon vorher angegeben, und Alkanolaminen mit 2 bis 6 Kohlenstoffatomen, wie Äthanolamin, Diäthanolamin, Isopropanolamin oder Diisopropanolamin, erhalten werden.

Beispiele derartiger Umsetzungsprodukte sind das Kokosfettsäurediäthanolamid sowie das Laurinsäure- oder Stearinsäurediäthanolamid.

Als Netzmittel (fakultative Komponente e kommen vorzugsweise äthoxylierte Fettalkohole mit 8 bis 24 Kohlenstoffatomen oder Alkylphenole mit 4 bis 12 Kohlenstoffatomen im Alkylteil in Betracht. Der Äthoxylierungsgrad beträgt in der Regel 1 bis 9.

Die Anwesenheit des nicht obligatorischen Netzmittels kann dann wichtig sein, wenn das verwendete Verschäumungsmittel zwar einen stabilen Schaum bildet, jedoch ein relativ schlechtes Netzmittel ist; dadurch wird der Schaum nicht gleichmässig genug auf das Substrat aufgebracht, was Beeinträchtigungen in der Qualität der kaschierten Ware mit sich bringt.

Die Menge der Netzmittel - sofern sie verwendetwerden-kann z. B. 0,01 bis 1 Gew.%, bezogen auf die gesamte Zubereitung, betragen.

Die ebenfalls fakultative Komponente f umfasst Verdickungsmittel, wie z.B. gegebenenfalls modifizierte Cellulose (Alkyl- oder Hydroxyalkylcellulosen), Polyvinylalkohole, Alginate oder Johannisbrotkernmehle. Synthetische Verdickungsmittel auf Polyacrylbasis kommen auch in Betracht. Die Verdickungsmittel können ebenfalls zur Stabilisierung der verschäumten Zubereitungen dienen.

Bei den Komponenten a₁, a₂, a₃ und b bis f handelt es sich um den Fachmann bekannte Verbindungen und Produkte.

Die wässerigen zu verschäumenden Zubereitungen müssen mit der Komponente g leicht alkalisch gestellt werden. Als Komponente g kommen z.B. Dibutylamin, vorzugsweise Triäthanolamin und insbesondere Ammoniak in Betracht. Vorzugsweise wird als Komponente g die gleiche schwache Base eingesetzt, die gegebenenfalls zur Neutralisation der Emulsionspolymerisate a₁, a₂ oder a₃ verwendet worden ist.

Die erfindungsgemäss zu verwendenden Schäume können noch weitere Zusätze enthalten, wie Harnstoff, Oxydationsmittel, Lösungsmittel (z.B. Diäthylenglykolmonobutyläther oder 2-Butoxyäthanol) oder Emulgatoren.

Die verschäumten wässerigen Zubereitungen enthalten in der Regel
10 bis 60 Gewichtsprozente einer der Komponente a₁, a₂ oder a₃,
0 bis 10, vorzugsweise 1 bis 10 Gewichtsprozente der Komponente b,
0,1 bis 5 Gewichtsprozente der Komponente c 0,1 bis 5, vorzugsweise 1,5 bis 5 Gewichtsprozente der Komponente d, je 0 bis 1 Gewichtsprozent der Komponenten e und f, und
0,1 bis 1 Gewichtsprozent der Komponente g.

Die Erzeugung der Schäume erfolgt vorzugsweise mechanisch mittels Schnellrühren, Mixern oder auch speziellen Schaumpumpen, wobei mit letzteren die Schäume auch kontinuierlich hergestellt werden können. Es hat sich als zweckmässig erwiesen, die einzelnen Komponenten vorzulösen oder vorzudispergieren, bevor sie den Verschäumungsapparaten zugeführt werden. Sofern erwünscht, können die Schäume auch mit Hilfe von üblichen Treibmitteln hergestellt werden.

Es hat sich als zwechmässig erwiesen, dass man die Komponenten c, d und gegebenenfalls e zuerst miternander vermischt und löst, und so zu wässerigen Lösungen von 2 bis 60 Gewichtsprozent an Verschäumungskomponenten gelangt. Ferner ist es auch möglich, die Komponenten ohne Zusatz von Wasser, jedoch in Gegenwart eines organischen Lösungsmittels miteinander zu vermischen. Anschliessend werden dann die übrigen Komponenten zugegeben.

Erfindungsgemäss haben sich Verschäumungsgrade, d.h. Volumenverhältnisse von unverschäumter zu verschäumter Zubereitung, von 1:6 bis 1:20, vorzugsweise 1:8 bis 1:15, als geeignet erwiesen.

Die erfindungsgemäss eingesetzten Schäume zeichnen sich durch Dichte und Stabilität aus. Die Blasendurchmesser in den Schäumen betragen etwa 1 bis 100 µm. Die Schaumdichte kann zwischen 5 und 300 g/l, vorzugsweise zwischen 10 und 200 g/l und insbesondere zwischen 100 und 200 g/l liegen. Besonders stabile Schäume werden bei Verwendung von 1,5 bis 5 Gewichtsprozent der Komponente d in den wässerigen Zubereitungen erzielt.

Die Applikation der verschäumten wässerigen Zubereitungen (Schäume) erfolgt bei Raumtemperatur oder leicht erhöhter Temperatur, d.h. in der Regel in einem Temperaturbereich von 15 bis 40° C.

Verwendet werden dazu Beschichtungsanlagen mit Kaschiervorrichtung, z.B. Walzen, Kaschiermaschinen oder Spannrahmen. Der Schaum wird auf die Gewebebahnen aufgespritzt oder aufgedüst und dann mit einer Streichvorrichtung (Rakel) zu einer gleichmässigen Schicht (Dicke etwa 0,5 bis 3 mm) verteilt.

Da vorzugsweise hochelastische Textilmaterialien verwendet werden, ist es wichtig, dass die Beschichtung und Kaschierung in der gleichen Anlage in einem Arbeitsgang erfolgen, um z.B. zu grosse mechanische Beanspruchungen der Gewebebahnen (bei einem Wechsel der Anlage) zu vermeiden.

Im einzelnen werden im erfindungsgemässen Verfahren die folgenden Verfahrensstufen durchlaufen: Eine erste Textilbahn läuft spannungslos durch die Beschichtungsanlage, der Schaum wird aufgerakeit, eine zweite Textilbahn (gegebenenfalls unter nur geringer Spannung oder vorzugsweiseebenfallsspannungslos) läuft parallel zur ersten und wird durch leichten Druck auf die Schichtseite der ersten Bahn bei 15 bis 40° C nass aufkaschiert, anschliessend getrocknet, z.B. bei Temperaturen bis 100° C, dann mechanisch zusammengepresst, wobei ein Lineardruck von 5 bis 15 kg/cm² ausreichend ist, und schliesslich gehärtet, wobei Temperaturen von etwa 100 bis 180° C benötigt werden.

Trocknet man bereits bei relativ hohen Temperaturen (100 bis 160° C), so kommt es bereits in diesem Stadium des Verfahrens zu einer teilweisen Kondensation des Kaschiermittels. Anschliessend wird wie üblich ausgehärtet. Ein Zusammenpressen der beiden Warenbahnen erübrigt sich bei dieser Verfahrensvariante. Man erhält so kaschierte Textilmaterialien, die sich durch besonders hohe Luft- und/oder Wasserdampfdurchlässigkeit auszeichnen.

Das Trocknen und Aushärten des behandelten Substrats kann thermisch oder auch mit nicht-ionisierender oder ionisierender Strahlung erfolgen. Dabei können alle bekannten thermischen oder Strahlungsbehandlungen angewendet werden.

So kann man zum Trocknen oder zur thermischen Aushärtung IR-Lampen, heisse Gase, Öfen, Heizwalzen oder ähnliche übliche Heizmittel verwenden. Die Strahlungsaushärtung kann durch UV-Strahlung, Gamma-Strahlung, Elektronenstrahl-Strahlung oder ähnliche übliche Mittel erfolgen.

Als textile Substrate kommen in der Regel Gewebe, Gewirke und Vliese in Betracht, die eine gewisse Elastizität aufweisen. Diese Substrate können aus allen üblichen natürlichen und synthetischen Fasermaterialien wie Glasfaser, Baumwolle, Leinen, regenerierter Cellulose, Celluloseacetat (2½- oder Triacetat), Polyester, Polyacrylnitril, Polyamid, Polyurethan, Wolle, Seide, Polyolefinen, insbesondere Polypropylen, oder insbesondere Mischungen verschiedener Fasern hergestellt sein, wobei Mischungen aus elastischen Polyurethanfasern (3-30) mit Baumwoll-, Polyester- oder synthetischen Polyamidfasern (70-97) bevorzugt sind. Die aufkaschierte Warenbahn kann von der beschichteten (1. Warenbahn) verschieden sein. Die textilen Substrate können gefärbt oder bedruckt sein.

Gegenbenenfalls kann man die textilen Substrate vor dem Aushärten noch mit Mitteln zur Verbesserung der Gebrauchseigenschaften imprägnieren. Hierbei kann das textile, kaschierte Substrat z.B. durch Aufplatschen, Aufsprühen oder vorzugsweise Foulardieren in der Regel beim Raumtemperatur imprägniert werden. Solche Mittel sind insbesondere Hydrophobier- und/oder Oleophobiermittel, wie z.B. wässerige Siliconölemulsionen, organische Lösungen von Organopolysiloxanen, fettemodifizierte Melaminharze, Fluorchemikalien oder wasserlösliche Chromkomplexe von Stearinsäure. Derartige Beschichtungen zeigen eine gute Beständigkeit in der chemischen Reinigung. Selbst bei einem gewissen Verlust an Wasserdichtigkeit, bleibt bei zusätzlich mit Hydrophobiermitteln imprägnierten Warenbahnen der Hydrophobiereffekt erhalten.

Weitere Mittel zur Verbesserung der Gebrauchseigenschaften sind beispielsweise Flammfestmittel, Bakteriostatika, Bügelfrei- oder wash-andwear-Präparate, Weichgriffmittel, Farbstoffe, Pigmente oder optische Aufheller. Insbesondere bei Verwendung von brom- und/oder phosphorhaltigen Flammschutzmitteln sind kaschierte Materialien mit permanenten flammhemmenden Eigenschaften erhältlich. Die Verwendung von Pigmenten ist für die Herstellung von kaschierten Dekorationsstoffen, z.B. Vorhänge, die lichtundurchlässig sind, von Bedeutung.

Gemäss dem erfindungsgemässen Verfahren erhält man ein festes Textilmaterial, das vor allem für die Herstellung von luftundurchlässigen, aber wasserdampfdurchlässigen Sportbekleidungsartikeln, wie Wind- und Skijacken, Skianzügen, Anoraks, Mänteln, insbesondere Regenmänteln, sowie von Arbeitskleidern, Schutzanzügen und Schlafsächen eingesetzt werden kann. Das erfindungsgemäss kaschierte Textilmaterial ist ebenfalls in der Automobilindustrie für die textile Wageninnenausstattung, insbesondere Himmelausstattung, von Bedeutung.

Das kaschierte Material besitzt praktisch die Elastizität des Ausgangsmaterials, wobei die Elastizität bei Verwendung von polyurethanhaltigen Materialien besonders ausgeprägt ist. Das kaschierte Material weist zudem eine gute Wärmeisolierung sowie Luft- und/oder Wasserdampfdurchlässigkeit auf, die über den Verschäumgsgrad und die Schichtdicke des Kaschiermittels beeinflusst werden können, und zeigt gute bis sehr gute Haftfestigkeit und einen guten Weichgriff, der gegebenenfalls durch die Mitverwendung eines Weichgriffmittels noch verstärkt werden kann. Bei Verwendung von stabilen Schäumen mit relativ hohem Gehalt an Komponente d (1,5 bis 5 Gewichtsprozent) sind Haftfestigkeit und Weichgriff besonders gut und die Luft- und/oder Wasserdampfdurchlässigkeit auf der ganzen Fläche des kaschierten Materials besonders regelmässig verteilt. Die Wasch- und Chemischreinigungsbeständigkeit des Materials sind gut. Durch die Verwendung von verschäumten Polymerisaten der angegebenen Art, ist es auch möglich, offenstrukturierte Gewebe und Gewirke erfindungsgemäss zu kaschieren, ohne ein Durchschlagen des Kaschiermittels befürchten zu müssen. Die Verwendbarkeit des vorliegenden Verfahrens auf praktisch alle Textilarten ist auch besonders vorteilhaft.

Teile und Prozente in den nachfolgenden Herstellungsvorschriften und Beispiele sind Gewichtsteile und Gewichtsprozente.

### Herstellungsvorschriften

### Copolymerisat A:

Eine Monomerenmischung, bestehend aus 84% n- Butylacrylat, 11% Acrylnitril und 5% Acrylsäure, wird in Gegenwart von 2-oxyoctadecansulfonsaurem Natrium als Emulgator und Kaliumpersulfat als Katalysator in wässeriger Emulsion nach bekannter Methode copolymerisiert. Man erhält eine milchig-weisse Emulsion von pH-Wert 5,0 und einen Trockensubstanzgehalt von 50%.

### Copolymerisat B₁:

Eine Monomerenmischung, bestehend aus 76% n-Butylacrylat, 10% Acrylnitril, 2,5% N-Methylolacrylamid 2,5% Acrylamid, wird in Gegenwart eines Adduktes aus 1 mol Octylphenol und 40 mol Äthylenoxyd als Emulgator, Kaliumpersulfat als Katalysator und einer geringen Menge Itaconsäure nach bekannter Methode in wässeriger Emulsion copolymerisiert. Man erhält eine milchig-weisse Emulsion von pH-Wert 5,0 und einem Trockensubstanzgehalt von 50%.

### Copolymerisat B₂:

Eine analoge Emulsion erhält man unter Verwendung einer Monomermischung aus 65% n-Butylacrylat, 20% 2-Äthylhexylacrylat, 10% Acrylnitril, 2,5% N-Methylolacrylamid und 2,5% Acrylamid.

### Copolymerisat C:

Eine Lösung von 1,6 Teilen octadecanoxysulfonsaurem Natrium in 62 Teilen destilliertem Wasser wird mit 0,2 Teilen Triäthanolamin, 0,1 Teilen Isooctylalkohol und 2,65 Teilen 100%iger Acrylsäure versetzt.

Unter kräftigem Rühren lässt man hierzu bei 20 bis 25° C langsam eine Mischung von 39,6 Teilen 2-Äthylbutylacrylat und 13,2 Teile Acrylnitril zufliessen, wodurch eine Emulsion entsteht. Die Hälfte dieser Emulsion wird unter Rühren und unter Stickstoff auf 65° C erwärmt und dann rasch mit einer Lösung von 0,1 Teilen Kaliumpersulfat in einem Teil destilliertem Wasser versetzt. Nach Einsatz der Polymerisation lässt man im Verlauf von 1 h die andere Hälfte der Emulsion, der vorher ebenfalls eine Lösung von 0,1 Teilen Kaliumpersulfat in 1 Teil Wasser beigemischt wurde, zufliessen.

Nach Beendigung des Zuflusses der Monomerenemulsion erhitzt man langsam auf 80 bis 85° C und polymerisiert noch während 2¾ h nach. Man erhält eine sehr feinverteilte, stabile, koagulatfreie Emulsion mit einem Trockengehalt von 50 bis 51%.

### Copolymerisat D:

In der nach Vorschrift C beschriebenen Weise emulgiert man 50,16 Teile Isopropylacrylat und 2,64 Teile Acrylnitril in einer Lösung von 1,6 Teilen octadecanoxysulfonsaurem Natrium in 77 Teilen Wasser, der 2,65 Teile Acrylsäure, 0,2 Teile Triäthanolamin und 0,1 Teile Isooctylalkohol zugesetzt sind.

Die Hälfte dieser Emulsion wird mit 3,2 Teilen Tetrachlorkohlenstoff versetzt und zur Polymerisation unter Rühren und Stickstoff auf 55° C erwärmt. Auf Zusatz von 1 Teil einer 10%igen wässerigen Kaliumpersulfatlösung setzt die Polymerisation ein, und nach Ansteig der Temperatur auf 65° C lasst man die andere, ebenfalls mit 1 Teil 10%iger Kaliumpersulfatlösung vermischte Hälfte der obigen Emulsion innerhalb 35 bis 40 m zufliessen und rührt anschliessend unter allmählichem Erwärmen auf 75 bis 85° C noch 1½ bis 2 h. Es entsteht eine reine, stabile, sehr fein verteilte Emulsion mit einem Polymergehalt von 40 bis 41 %.

### Copolymerisat E:

Man verfährt wir in Vorschrift C beschrieben, verwendet aber an Stelle von 50,16 Teilen Isopropylacrylat44,88 Teile, an Stelle von 2,64 Teilen Acrylnitril 7,92 Teile und an Stelle von 77 Teilen Wasser 72 Teile. Man erhält eine reine, stabile, feinverteilte Emulsion mit 43% Trockengehalt.

### Copolymerisat F:

Unter Verwendung von 42,24 Teilen Isopropylacrylat, 10,56 Teilen Acrylnitril und 65,5 Teilen Wasser an Stelle der in Vorschrift D angegebenen Menge dieser Verbindungen und unter Beibehaltung der in jener Vorschrift angegebenen Mengen für die übrigen Reaktionskomponenten erhält man bei analoger Arbeitsweise eine reine, stabile, feinverteilte Emulsion mit einem Trockengehalt von 45%.

### Copolymerisat G:

Nach der in Vorschrift C beschriebenen Weise emulgiert man 31,68 Teile 2-Äthylhexylacralat und 21,12 Teile Acrylnitril in einer Lösung von 1,6 Teilen octadecanoxysulfonsaurem Natrium in 55 Teilen destilliertem Wasser, der ausserdem noch 2,65 Teile 100%ige Acrylsäure, 0,2 Teile Triäthanolamin und 0,1 Teile Isooctanol zugesetzt sind. Die Polymerisation erfolgt analog wie in Vorschrift C beschrieben. Die erhaltene, sehr fein verteilte Emulsion ist praktisch rein und stabil und weist einen Trockengehalt von 50 bis 51% auf.

### Copolymerisat H:

42,24 Teile Isobutylacrylat, 5,28 Teile Acrylnitril und 5,28 Teile Benzylacrylat werden nach der in Vorschrift C beschriebenen Weise in einer Mischung von 1,6Teilen octadecanoxysulfonsaurem Natrium, 0,2 Teilen Triäthanolamin 0,1 Teilen Isooctanol, 2,65 Teilen Acrylsäure und 55 Teilen Wasser emulgiert und polymerisiert.

Man erhält eine sehr feine, stabile Emulsion mit einem Trockengehalt von 50 bis 51 %.

Im vorstehenden Beispiel kann man unter Belassung der übrigen Bestandteile das Benzylacrylat durch Tetrahydrofurylacrylat ersetzen.

### Copolymerisat I:

Man emulgiert in der nach Vorschrift C beschriebenen Weise eine Mischung von 47,52 Teilen Isopropylacrylat, 2,64 Teilen Acrylnitril, 2,64 Teilen Acrylsäureamid in einer Mischung von 65,5 Teilen Kondenswasser,1,6 Teilen octadecanoxysulfonsaurem Natrium, 2,65 Teilen Acrylsäure, 0,2 Teilen Triäthanolamin und 0,1 Teilen Isooctylalkohol. Die Hälfte dieser Emulsion erwärmt man unter Stickstoff und Rühren auf 55° C und setzt 1 Teil 10%ige wässerige Kaliumpersulfatlösung zu. Nach Einsatz der Polymerisation und einem Temperaturanstieg auf 56 bis 58° C lässt man innerhalb 1 h die andere mit 1 Teil 10%iger Kaliumpersulfatlösung vermischte Hälfte der Monomerenemulsion zufliessen. Nach Beendigung des Zuflusses polymerisiert man noch 3 bis 3½ h bei einer Temperatur von 80 bis 83° C nach.

Man erhält eine dünnflüssige, stabile, feinverteilte, praktisch reine Kunstharzemulsion mit 45% Trockengehalt.

### Copolymerisat J:

Verfährt man nach Vorschrift I unter Verwendung einer gleichen Menge Isobutylacrylat an Stelle von Isopropylacrylat, wobei zudem anstatt 65,5 Teilen nur 55 Teile Wasser verwendet werden, so erhält man eine reine, feinverteilte, stabile Emulsion mit 50 bis 51 % Trockengehalt.

### Copolymerisat K:

Eine Mischung von 44,88 Teilen Isobutylacrylat, 7,92 Teilen Acrylnitril und 2,64 Teilen Camphen wird in der nach Vorschrift C beschriebenen Weise in 58 Teilen Wasser, dem 1,6 Teile octadecanoxysulfonsaures Natrium, 0,2 Teilen Triäthanolamin, 2,65 Teilen Acrylsäure und 0,1 Teile Isooctanol zugesetzt sind, emulgiert. Der Polymerisationseinsatz in dieser zur Hälfte vorgelegten Emulsion wird nach Erwärmen auf 63 bis 65° C unter Stickstoff und Rühren durch Zusatz von 1 Teil 10%iger Kaliumpersulfatlösung erzielt, worauf man bei 70° C die andere Hälfte der Emulsion innerhalb 2 h zufliessen lässt. Nacht beendigtem Zufluss setzt man rasch eine Lösung von 0,1 Teilen, Benzoylperoxyd in 0,8 Teile Benzol zu und polymerisiert noch 4 h bei 80 bis 85° C nach. Nach üblichem Ausblasen der fertig polymerisierten Emulsion mit Stickstoff kühlt man diese auf Raumtemperatur ab.

Die reine, feinverteilte Emulsion des Mischpolymerisates iststabil und besitzt einen Trockengehalt von etwa 50%.

### Copolymerisat L:

Nach der in Vorschrift C beschriebenen Weise emulgiert man 51,75 Teile Isopropylacrylat, 0,52 Teile Allylacrylat und 0,52 Teile Acrylnitril in einer Lösung von 1,6 Teilen octadecanoxysulfonsaurem Natrium in 60 Teilen Kondenswasser, der 2,65 Teile Acrylsäure, 0,2 Teile Triäthanolamin und 0,1 Teile Isooctanol zugesetzt sind. Die Hälfte der Emulsion wird zur Polymerisation in Stickstoffatmosphäre und unter Rühren auf 57 bis 58° C erwärmt und mit 1 Teil 10%iger wässeriger Kaliumpersulfatlösung versetzt. Nach Ansteigen der Temperatur auf 64° C lässt man innerhalb 1 h die mit 1 Teil 10%iger wässeriger Kaliumpersulfatlösung vermischte andere Hälfte der Emulsion zufliessen, worauf man noch 3 h bei 83 bis 85° C nachpolymerisiert.

Die feinverteilte, dünnflüssige Emulsion ist stabil und besitzt einen Trockengehalt von 48 bis 50%.

### Copolymerisat M:

42,24 Teile Isopropylacrylat, 5,28 Teile Isobornylallyläther und 5,28 Teile Acrylnitril werden wie nach Vorschrift C in einer Lösung von 1,6 Teilen octadecanoxysulfonsaurem Natrium in 75 Teilen destilliertem Wasser, der 2,65 Teile Acrylsäure, 0,2 Teile Triäthanolamin und 0,1 Teile Isooctanol zugesetzt sind, emulgiert. Man polymerisiert nach der in Vorschrift C beschriebenen Weise, wobei jedoch nach Beendigung des Zuflusses der emulgierten Monomeren während 3½ h bei 85 bis 88° C auspolymerisiert wird.

Die erhaltene Emulsion ist dünnflüssig, feinverteilt, rein und stabil.

### Copolymerisat N:

Nach der Vorschrift C beschriebenen Weise emulgiert man 46,93 Teil Isopropylacrylat und 5,87 Teile Acrylnitril in einer Lösung von 1,6 Teilen octadecanoxysulfonsaurem Natrium in 75 Teilen Wasser, der 2,65 Teile Methacrylsäure, 0,2 Teile Triäthanolamin und 0,1 Teile Isooctanol zugesetzt sind. Die Hälfte der Emulsion wird zur Polymerisation in einer Stickstoffatmosphäre und unter Rühren auf 65 bis 68° C erwärmt und mit 0,5 Teilen 10%iger wässeriger Kaliumpersulfatlösung versetzt. Nach Ansteigen der Temperatur auf 75° C lässt man innerhalb 1 h die mit 1,5 Teilen 10%iger wässeriger Kaliumpersulfatlösung vermischte andere Hälfte der Emulsion zufliessen, worauf man noch 3 h bei 81 bis 85° C nachpolymerisiert.

Die feinverteilte dünnflüssige Emulsion ist stabil und besitzt einen Trockengehalt von 46 bis 47%.

### Copolymerisat O:

Gleich wie in Vorschrift A beschrieben, wird eine Monomerenmischung aus 80% n-Butylacrylat, 10% Acrylnitril und 10% Acrylsäure copolymerisiert.

Man erhält eine Emulsion vom pH-Wert 5,0 und einem Trockensubstanzgehalt von 50%.

### Copolymerisat P:

Gleich wie in Vorschrift A beschrieben, wird eine Monomerenmischung aus 85% Isobutylacrylat, 10% Acrylnitril und 5% Acrylsäure copolymerisiert.

Man erhält eine Emulsion vom pH-Wert 5,0 und einen Trockensubstanzgehalt von 50%.

### Copolymerisat Q:

Eine Monomerenmischung, bestehend aus 76% n-Butylacrylat, 19% Vinylacetat, 3,5% N-Methylolacrylamid und 1,5% Maleinsäureanhydrid, wird in Gegenwartvon Natriumalkyllaurylpolyäthersulfonat als Emulgator und einer geringen Menge Natriumvinylsulfat sowie einem Redoxkatalysator, bestehend aus Eisen(II)sulfat, t-Butylhydroperoxyd und Natriumformaldehydsulfinat in bekannter Weise copolymerisiert. Der pH der milchigweissen Emulsion wird auf 5-6 eingestellt (Trokkengehalt 45%).

### Copolymerisat R:

Eine Monomerenmischung aus 47,5% n-Butylacrylat, 47,5% Vinylacetat, 2% N-Methylolallylcar-bamat, 2% N-Methylolacrylamid und 1 % Acrylamid wird in Gegenwart eines Addukts bestehend aus 1 mol Octylphenol und 40 mol Äthylenoxid als Emulgator, einer kleinen Menge 2-Acrylamido-2-methylpropansulfonsäure und einem Redoxkatalysatorsystem, bestehend aus Eisen(II)sulfat, t-Butylhydroperoxyd und Natriumformaldehydsulfinat in bekannter Weise copolymerisiert. Die auf einen pH von 5-6 gestellte milchig-weisse Emulsion hat einen Trockengehalt von 45%.

### Copolymerisat S:

69% Vinylacetat, 26% Äthylen, 4% N-Methylolallylcarbamat und 1% Acrylamid werden in Gegenwart eines Addukts, bestehend aus 1 mol Nonylphenol und 9 mol Äthylenoxid als Emulgator, und eines Redoxsystems, bestehend aus Eisen (II)-sulfat, Kaliumpersulfat und Natriumformaldehydsulfinat, nach bekanntem Verfahren unter Druck polymerisiert. Die auf einen pH von 5-7 gestellte milchig-weisse Emulsion weist einen Trockengehalt von 45% auf.

### Copolymerisat T:

In ähnlicher Weise wie bei Copolymerisat S können 63% Vinylacetat, 32% Äthylen, 4% N-Methylolallylcarbamat und 1 % Acrylamid zu einem Copolymerisat mit 50% Trockengehalt (pH 5-7) polymerisiert werden.

### Copolymerisat U:

Eine Monomerenmischung bestehend aus 65% n-Butylacrylat, 20% mit Äthanol teilweise veräthertes n-Methylolacrylamid und 15% Acrylnitril wird in Gegenewart eines Alkylphenolpolyglykoläthers als Emulgator, von Kaliumpersulfat als Katalysator und einer geringen menge Itaconsäure in wässerig-äthanolischer Emulsion copolymerisiert. Man erhält eine feinverteilte, stabile Emulsion mit einem Trockengehalt von 52 bis 53%.

### Beispiel 1:

Auf eine Polyamid/Polyurethan-Maschenware (85:15) wird ein wie nachstehend beschrieben zusammengesetzter Schaum mittels Walzenrakel mit einer Schichthöhe von 2,0 mm und einer Geschwindigkeit von 10 m/min in einem Strich aufgebracht, dann eine Baumwoll/Polyurethan-Maschenware (90:10) spannungslos nass aufkaschiert und unmittelbar anschliessend in einen Wärmekanal geleitet und bei 100° C getrocknet. Die Trockenauflage an Polymerisat beträgt 135 g/m². Das mit 10% Restfeuchte aus dem Trokkenkanal austretende Material wird auf Raumtemperatur abgekühlt und kalt zwischen zwei Walzen gepresst. Anschliessend wird 30 s bei 180° C kondensiert. Die letztgenannte Operation kann mit einer Imprägnierung zur Verbesserung der Gebrauchseigenschaften, wie z.B. Griff oder wasser- und/oder ölabweisende Eigenschaften kombiniert werden. Man erhält ein kaschiertes Textilmaterial mit sehr guter Festigkeit und Elastizität.

Mit Hilfe einer Verschäumungsanlage vom Typ Hansa-Mixer-Junior (Hansa Werke, Bremen) wird der Beschichtungsanlage kontinuierlich ein Schaum (Gewicht: 150 g/l) zugeführt, der aus folgender Zubereitung hergestellt wird:

| | |
|---|---|
| 1000 | Teile der 45%igen, wässerigen Copolymerisatdispersion B₂ |
| 35 | Teile Aminoplastharz (60%ige wässerige Lösung von mit CH₃OH veräthertem Dimethylolharnstoff und Hexamethylolmelamin im Gewichtsverhältnis 4: 1) |
| 10 | Teile Natriumlaurylsulfat (40%ig, wässerig) |
| 2 | Teile Hydroxyäthylcellulose |
| 75 | Teile Ammoniumstearet (30%ig, wässerig) |
| 15 | Teile Ammoniak (25%ig, wässerig) |
| 20 | Teile Wasser |

Analog kann man auch die übrigen Copolymerisate zur Herstellung von Schäumen einsetzen.

### Beispiel 2:

Auf einer Polyester/Polyurethan-Maschenware (85:15) wird ein wie nachstehend beschriebenen zusammengesetzter Schaum mittels Walzenrakel mit einer Schichthöhe zusammengesetzter Schaum mittels Walzenräkel mit einer Schichthöhe von 1,5 mm und einer Geschwindigkeit von 6 m/min in einem Strich aufgebracht, dann eine Baumwoll/Polyurethan-Maschenware (90:10) spannungslos nass aufkaschiert und unmittelbar anschliessend in einen Wärmekanal geleitet und bei 160° C getrocknet und gleichzeitig ankondensiert. Die Trockenauflage an Polymerisat beträgt 80 g/m². Das aus dem Trockenkanal austretende Material wird auf Raumtemperatur abgekühlt und ohne zu pressen aufgerollt. Anschliessend wird wie im Beispiel 1 beschrieben auskondensiert, wobei ebenfalls, wie im Beispiel 1 beschrieben, letztgenannte Operation mit einer Imprägnierung kombiniert werden kann.

Man erhält ein kaschiertes Material (Gewicht: 460 g/m²) mit besonders hoher Luft- und Wasserdampfdurchlässigkeit. Luftdurchlässigkeit: 60-80 l/m², Wasserdampfdurchlässigkeit: 40-60 g Wasser/m²/h.

Mit Hilfe der im Beispiel 1 genannten Verschäumungsanlage wird der Beschichtungsanlage kontinuierlich ein Schaum (Gewicht: 120 g/l) zugeführt, der aus folgender Zubereitung hergestellt wird:

| | |
|---|---|
| 1000 | Teile der 45%igen, wässerigen Copolymerisatdispersion B₂ |
| 35 | Teile einer 60%igen, wässerigen Lösung von Dimethyloldihydroxyäthylenharnstoff |
| 10 | Teile Natriumlaurylsulfat (40%ig, wässerig) |
| 5 | Teile Hydroxyäthylcellulose |
| 15 | Teile Ammoniak (25%ig, wässerig) |
| 75 | Teile Ammoniumstearat (39%ig, wässerig) |
| 45 | Teile Wasser |

### Beispiel 3:

Ein Polyamid/Polyurethan-Gewebe (94:6) wird mit einem wie nachstehend beschrieben zusammengesetzten Schaum mittels Walzenrakel wie im Beispiel 1 beschrieben beschichtet und ein Gewebe mit gleicher faserzusammensetzung spannungslos nass aufkaschiert und unmittelbar danach wie im Beispiel 1 angegeben getrocknet, abgekühlt und kalt gepresst. Die Trockenauflage an Polymerisat beträgt 135 g/m². Die Fertigstellung erfolgt wie im Beispiel 1 angegeben. Mit Hilfe der im Beispiel 1 genannten Verschäumungsanlage wird der Beschichtungsanlage kontinuierlich ein wie im Beispiel 2 beschrieben zusammengesetzter Schaum (Gewicht: 150 g/l) zugeführt.

Man erhält ein kaschiertes, elastisches Textilmaterial mit guter Wasserdampf- und Luftdurchlässigkeit.

### Beispiel 4:

Auf eine Polyamid/Polyurethan-Maschenware (80:20) wird ein wie nachstehend beschrieben zusammengesetzter Schaum mittels Walzenrakel mit einer Schichthöhe von 1,5 mm und einer Geschwindigkeit von 15 m/min in einem Strich aufgebracht, dann eine Baumwoll-Frottee-Maschenware spannungslos nass aufkaschiert und unmittelbar anschliessend in einen Wärmekanal geleitet und bei 100° C getrocknet. Die Trockenauflage an Polymerisat beträgt 100 g/m². Das mit 10% Restfeuchte aus dem Trockenkanal austretende Material wird auf Raumtemperatur abgekühlt und kalt zwischen zwei Walzen gepresst. Anschliessend wird wie im Beispiel 1 beschrieben auskondensiert, wobei dieser Verfahrensschritt mit einer Imprägnierung kombiniert werden kann.

Mit Hilfe der im Beispiel 1 genannten Verschäumungsanlage wird der Beschichtungsanlage kontinuierlich ein Schaum (Gewicht: 150 g/l) zugeführt, der aus folgender Zubereitung hergestellt wird:

| | |
|---|---|
| 1000 | Teile der 50%igen wässerigen Copolymerisatdispersion B₁ |
| 25 | Teile mit Methanol veräthertes Pentamethylolmelamin |
| 10 | Teile Natriumlaurylsulfat (40%ig, wässerig) |
| 5 | Teile Hydroxyäthylcellulose |
| 15 | Teile Ammoniak (25%ig, wässerig) |
| 75 | Teile Ammoniumstearat (30%ig, wässerig) |
| 45 | Teile Wasser |

Man erhält ein kaschiertes Textilmaterial (Gewicht: 540 g/m²) mit hoher Elastizität und guter Wasserdampf- und Luftdurchlässigkeit. Wasserdampfdurchlässigkeit: 20-30 g Wasser/m²/h, Luftdurchlässigkeit: 15-25 l/s/m².

### Beispiel 5:

Auf eine mit Dispersionsfarbstoffen gefärbte Polyesterwirkware (Velours, 110 g/m²) wird ein wie nachstehend beschrieben zusammengesetzter Schaum mittels Walzenrakel mit einer Schichthöhe von 1,5 mm und einer Geschwindigkeit von 8 m/min in einem Strich aufgebracht, dann eine Baumwoll/Polyester-Wirkware (35: 65; 65 g/m²) spannungslos nass aufkaschiert und unmittelbar anschliessend in einen Wärmekanal geleitet und bei 100° C getrocknet. Die Trockenauflage an Polymerisat beträgt 130 g/m². Das mit 10% Restfeuchte aus dem Trockenkanal austretende, noch heisse Material wird zwischen zwei nicht geheizten Walzen gepresst. Anschliessend wird das Gewirke mit einer wässerigen Flotte foulardiert (Flottenaufnahme 60%), die im Liter 25 g einer 30%igen wässerigen Emulsion eines perfluorierten Polymerisates als Oleophotiermittel, 20 ml Isopropanol und 1,5 ml Essigsäure (80%) enthält, und einer Wärmebehandlung bei 170° C während 60 s unterworfen. Man erhält ein kaschiertes Textilmaterial mit sehr guter Festigkeit, das luftundurchlässig, jedoch wasserdampfdurchlässig ist und zudem gute wasser-, öl- und fleckabweisende Eigenschaften aufweist.

Mit Hilfe der in Beispiel 1 angegebenen Verschäumungsanlage wird der Beschichtungsanlage kontinuierlich ein Schaum (Gewicht: 250 g/l) zugeführt, der aus folgender Zubereitung hergestellt wird:

| | |
|---|---|
| 1000 | Teile der 45%igen, wässerigen Copolymerisatdispersion R |
| 10 | Teile Natriumlaurylsulfat (40%ig, wässerig) |
| 5 | Teile Hydroxyäthylcellulose |
| 15 | Teile Ammoniak (25%ig, wässerig) |
| 75 | Teile Ammoniumstearat (30%ig, wässerig) |
| 45 | Teile Wasser |

Der Schaum kann auch unter Zusatz eines Aminoplastharzes (z.B. 50%ige wässerige Lösung einer Mischung aus Dimethyloläthylenharnstoff und einem modifizierten Methylolmelamin im Gewichtsverhältnis 7: 3) hergestellt werden.

### Beispiel 6:

Auf ein gebleichtes Baumwollgewebe wird ein wie nachstehend beschrieben zusammengesetzter Schaum mittels Walzenrakel mit einer Schichthöhe von 1,0 mm und einer Geschwindigkeit von 20 m/min in einem Strich aufgebracht, dann eine zweite Bahn des gleichen gebleichten Baumwollgewebes unter geringer Spannung nass aufkaschiert und unmittelbar anschliessend in einen Wärmekanal geleitet und bei 100° C getrocknet. Die Trockenauflage an Polymerisat beträgt 100 g/m². Das getrocknete Material wird auf Raumtemperatur abgekühlt und kalt zwischen zwei Walzen gepresst. Anschliessend wird das Laminat der beiden Baumwollgewebe mit einer wässerigen Flotte aufgepflatscht (Flottenaufnahme 70%), die im Liter 40 g eines fettsäuremodifizierten Hexamethylolmelaminhexamethyläthers als Hydrophobiermittel, 2,5 g Aluminiumtriglykolat als Härtungskatalysator und 25 g einer 40%igen wässerigen Emulsion eines Pentachlorphenolesters als Antimikrobikum enthält, bei 100 bis 120° C getrocknet und einer Wärmebehandlung bei 150° C während 4 m unterworfen. Man erhält ein kaschiertes Textilmaterial mit guter Luft- und Wasserdampfdurchlässigkeit, das zudem wasserabweisende und schimmelresistente Eigenschaften aufweist.

Mit Hilfe der im Beispiel 1 angegebenen Verschäumungsanlage wird der Beschichtungsanlage kontinuierlich ein Schaum (Gewicht 160 g/l) zugeführt, der aus folgender Zubereitung hergestellt wird:

| | |
|---|---|
| 1000 | Teile der 50%igen, wässerigen Copolymerisatdispersion A |
| 35 | Teile Aminoplastharz (70%ige wässerige Lösung von Dimethyloldihydroxyäthylenharnstoff, von Pentamethylolmelamintetramethyläther und von einem Addukt aus Harnstoff, Isobutyraldehyd, Formaldehyd und Methanol im Gewichtsverhältnis 30:13:27) |
| 10 | Teile Natriumlaurylsulfat (40%ig, wässerig) |
| 15 | Teile Ammoniak (25%ig, wässerig) |
| 75 | Teile Ammoniumstearat (30%ig, wässerig) |
| 50 | Teile Wasser |

### Beispiel 7:

Auf ein mit Säurefarbstoffen gefärbtes Polyamidgewebe (140 g/m²) wird ein wie nachstehend beschrieben zusammengesetzer Schaum mittels Walzenrakel mit einer Schichthöhe von 1,0 mm und einer Geschwindigkeit 10 m/min in einem Strich aufgebracht, dann ein Polyestervlies (Isolierwatte) einer Dicke von 10 mm spannungslos nass aufkaschiert und unmittelbar anschliessend in einen Wärmekanal geleitet und bei 100° C getrocknet. Die Trockenauflage an Polymerisat beträgt 95 g/m². Das getrocknete Material wird auf Raumtemperatur abgekühlt und kalt zwischen zwei Walzen gepresst. Anschliessend wird 30 s bei 180° C kondensiert. Man erhält ein kaschiertes Textilmaterial mit sehr guter Festigkeit, guter Luft- und Wasserdampfdurchlässigkeit, das zudem gute Wärmeisoliereigenschaften aufweist.

Mit Hilfe der im Beispiel 1 angegebenen Verschäumungsanlage wird der Beschichtungsanlage kontinuierlich ein Schaum (Gewicht 155 g/l) zugeführt, der aus folgender Zubereitung hergestellt wird:

| | |
|---|---|
| 1000 | Teile der 53%igen, wässerigen Copolymerisatdispersion U35 Teile Aminoplastharz (mit Methanol veräthertes Dimethylolglyoxalmonourein) |
| 10 | Teile Natriumlaurylsulfat (40%ig, wässerig) |
| 8 | Teile eines Verdickungsmittel auf Polyacrylsäurebasis |
| 20 | Teile Ammoniak (25%ig, wässerig) |
| 75 | Teile Ammoniumstearat (30%ig, wässerig) |

Analog kann man auch mengengleich Monoäthanolammoniumlaurylsulfat (40%ig, wässerig), bzw. Dimethyl- oder Diäthylaminoäthanolfettsäuresalze an Stelle von Natriumlaurylsulfat bzw. Ammoniumstearat zur Herstellung des Schaums einsetzen.

### Beispiel 8:

Auf eine Polyamid/Polyurethan-Machenware (80:20) wird ein wie nachstehend beschrieben zusammengesetzter Schaum mittels Walzenrakel mit einer Schichthöhe von 2,0 mm und einer Geschwindigkeit von 10 m/min in einem Strich aufgebracht, dann eine Baumwoll-Tricot-Maschenware spannungslos nass aufkaschiert und unmittelbar anschliessend in einen Wärmekanal geleitet und bei 100° C getrocknet. Die Trockenauflage an Polymerisat beträgt 140 g/m². Das mit 10% Restfeuchte aus dem Trockenkanal austretende Material wird auf Raumtemperatur abgekühlt und kalt zwischen zwei Walzen gepresst. Anschliessend wird auf das Laminat eine wässerige Flotte aufgesprüht (Flottenaufnahme: 65%), die im Liter 40 g einer wässerigen Emulsion mit Paraffin von Montanwachs und einem Chromkomplexsalz als Hydrophobermittel, 30 g einer 20%igen, wässerigen Emulsion eines perfluorierten Polymerisates als Oleophobiermittel und 1 ml Essigsäure (80%) enthält, bei 120° C getrocknet und einer Wärmebehandlung bei 150° C während 3 m unterworfen. Man erhält ein kaschiertes Textilmaterial (510 g/m²) mit guter Festigkeit, hoher Elastizität, guter Luft- und Wasserdampfdurchlässigkeit, das zudem gute öl- und wasserabweisende Eigenschaften aufweist, wobei nicht nur das Textilmaterial sondern auch die Polymerschicht in der Schaumbeschichtung die wasserabweisenden Eigenschaften aufweist.

Mit Hilfe der im Beispiel 1 angegebenen Verschäumungsanlage wird der Beschichtungsanlage kontinuierlich ein Schaum (Gewicht 150 g/l) zugeführt, der aus folgender Zubereitung hergestellt wird:

| | |
|---|---|
| 1000 | Teile der 45%igen, wässerigen Lösung Copolymerisatdispersion B₂ |
| 35 | Teile einer 75%igen, wässerigen Lösung von Glyoxalmonourein (Knitterfestmittel) |
| 200 | Teile einer 18%igen, wässerigen Emulsion mit Paraffin von Hexamethylolmelaminhexaäthyläther (Hydrophobiermittel) |
| 20 | Teile einer 15%igen, wässerigen Lösung eines Gemisches aus Kokosfettsäurediäthanolamid, Fettalkoholpolyäthylenglykoläthern und Fettsäurepolyäthylenglykolestern (Schaum- und Stabilisierungsmittel) |
| 15 | Teile Ammoniak (25%ig, wässerig) |
| 80 | Teile Ammoniumstearat (30%ig, wässerig) |
| 20 | Teile Wasser |

### Beispiel 9:

Auf ein Polyamidstapelgewebe (140 g/m²) wird ein wie nachstehend beschrieben zusammengesetzter Schaum mittels Walzenrakel mit einer Schichthöhe von 1,0 mm und einer Geschwindigkeit von 20 m/min in einem Strich aufgebracht, dann eine zweite Bahn des gleichen Gewebes spannungslos nass aufkaschiert und unmittelbar anschliessend in einen Wärmekanal geleitet und bei 100° C getrocknet. Die Trockenauflage an Polymerisat beträgt 115 g/m². Das getrocknete Material wird auf Raumtemperatur abgekühlt und kalt zwischen zwei Walzen gepresst. Anschliessend wird das Laminat mit einer wässerigen Flotte foulardiert (Flottenaufnahme: 60%) im Liter 60 g eines Silikonpräparates als Hydrophobiermittel, 9 g eines Zirkonfettsäurederivates (20%) als Härtungskatalysator und 2 ml Essigsäure (80%) enthält, und einer Wärmebehandlung bei 150° C während 5 min unterworfen. Man erhält ein kaschiertes Textilmaterial mit guter Festigkeit, Luft- und Wasserdampfdurchlässigkeit, das zudem gute wasserabweisende Eigenschaften und einen angenehmen Griff aufweist.

Mit Hilfe der im Beispiel 1 angegebenen Verschäumungsanlage wird der Beschichtungsanlage kontinuierlich ein Schaum (Gewicht 215 g/l) zugeführt, der aus folgender Zubereitung hergestellt wird:

| | |
|---|---|
| 1000 | Teile der 45%igen, wässerigen Copolymerisatdispersion S |
| 35 | Teile Aminoplastharz (Dimethyloläthylenharnstoff) |
| 15 | Teile einer 15%igen, wässerigen Lösung eines Gemisches aus Polyoxyäthylen-2-cetyläther und Kokosfettsäuredimethylolamid im Gewichtsverhältnis 4:1 (Schaum- und Stabilisierungsmittel) |
| 25 | Teile einer 18%igen, wässerigen Lösung eines Gemisches aus Kokosfettsäuredimethylolamid, aus einem Kondensationsprodukt aus 1 mol p-Nonylphenol und 9 mol Äthylenoxyd und aus Lauryltriglykoläthersulfat im Gewichtsverhältnis 10:12:7 (Schaum- und Netzmittel) |
| 3 | Teile Hydroxyäthylcellulose |
| 15 | Teile Ammoniak (25%ig, wässerig) |
| 80 | Teile Ammoniumstearat (30%ig, wässerig) |
| 27 | Teile Wasser |

Analog kann man auch 1000 Teile der 50%igen, wässerigen Copolymerisatdisperion T zur Herstellung des Schaums einsetzen.

### Beispiel 10:

Auf ein Glasfasergewebe wird ein wie nachstehend beschrieben zusammengesetzter Schaum mittels Walzenrakel mit einer Schichthöhe von 1,5 mm und einer Geschwindigkeit von 8 m/min in einem Strich aufgebracht, dann ein flammfestausgerüstetes Baumwollgewirke (verwendetes Flammschutzmittel: 3-Dimethylphosphonopropionsäuremethylolamid) spannungslos nass aufkaschiert und unmittelbar anschliessend in einen Wärmekanal geleitet und bei 100° C getrocknet. Die Trockenauflage an Polymerisat beträgt 100 g/ m². Das mit 10% Restfeuchte aus dem Trockenkanal austretende Material wird auf Raumtemperatur abgekühlt und kalt zwischen zwei Walzen gepresst. Anschliessend wird 30 s bei 180° C kondensiert. Man erhält ein kaschiertes Textilmaterial mit guter Luft- und Wasserdampfdurchlässigkeit, das zudem permanent flammfest ausgerüstet ist.

Mit Hilfe der im Beispiel 1 angegebenen Verschäumungsanlage wird der Beschichtungsanlage kontinuierlich ein Schaum (Gewicht 150 g/l) zugeführt, der aus folgender Zubereitung hergestellt wird:

| | |
|---|---|
| 1000 | Teile der 45%igen, wässerigen Copolymerisatdispersion B₂ |
| 35 | Teile einer 75%igen, wässerigen Lösung von Glyoxalmonourein (Knitterfestmittel) |
| 120 | Teile Decabromdiphenyloxyd (Flammschutzmittel) |
| 10 | Teile Natriumlaurylsulfat (40%ig, wässerig) |
| 0,5 | Teile Hydroxyäthylcellulose |
| 15 | Teile Ammoniak (25%ig, wässerig) |
| 75 | Teile Ammoniumstearat (30%ig, wässerig) |
| 10 | Teile Wasser |

### Beispiel 11:

Auf ein mit Aluminium bedampftes Polyestergewebe (200 g/m²) wird ein wie nachstehend beschrieben zusammengesetzter Schaum mittels Walzenrakel mit einer Schichthöhe von 1,5 mm und einer Geschwindigkeit von 20 m/min in einem Strich aufgebracht, dann eine Baumwoll/Polyester-Gewebe (67:33) (120 g/m²) mit geringer Spannung nass aufkaschiert und unmittelbar anschliessend in einem Wärmekanal geleitet und bei 100° C getrocknet. Die Trockenauflage an Polymerisat beträgt 90 g/m². Das getrocknete Material wird auf Raumtemperatur abgekühlt und kalt zwischen zwei Walzen gepresst. Anschliessend wird das Laminat mit einer wässerigen Flotte foulardiert (Flottenaufnahme: 50%), die im Liter 30 g einer 26%igen, wässerigen Emulsion in Perchloräthylen von einem Dimethylpolysiloxan und einem Polyäthylenwachs im Gewichtsverhältnis, 2,8:1 als Weichgriffmittel enthält, bei 100 bis 120° C getrocknet und einer Wärmebehandlung bei 150° C während 4 min unterworfen. Man erhält ein kaschiertes Textilmaterial, das lichtundurchlässig und wärmereflektierend ist und zudem gute Griffeigenschaften aufweist.

Mit Hilfe der im Beispiel 1 angegebenen Verschäumungsanlage wird der Beschichtungsanlage kontinuierlich ein Schaum (Gewicht 130 g/l) zugeführt, der aus folgender Zubereitung hergestellt wird:

| | |
|---|---|
| 1000 | Teile der 45%igen, wässerigen Copolymerisatdispersion B₂ |
| 50 | Teile Aminoplastharz (50%ige, wässerige Lösung von Dimethyloläthylenharnstoff und einem modifizierten Methylolmelamin im Gewichtsverhältnis 7: 3) |
| 5 | Teile 2-Amino-2-methyl-1-propanolhydrochlorid (Härtungskatalysator) |
| 150 | Teile Titandioxyd |
| 10 | Teile eines schwarzen Pigmentfarbstoffes für Textildruck |
| 2 | Teile Hydroxyäthylcellulose |
| 20 | Teile Amoniak (25%ig, wässerig) |
| 60 | Teile Ammoniumstearat (30%ig, wässerig) |
| 100 | Teile Wasser |

### Beispiel 12:

Man verfährt wie im Beispiel 1 angegeben, setzt jedoch einen Schaum ein, der aus folgender Zubereitung hergestellt wird:

| | |
|---|---|
| 1000 | Teile der 45%igen, wässerigen Copolymerisatdispersion B₂ |
| 35 | Teile einer 75%igen, wässerigen Lösung von Glyoxalmonourein (Knitterfestmittel) |
| 10 | Teile einer 38%igen, wässerigen Lösung von Monoäthanolammoniumlaurylsulfat (Verschäumungsmittel) |
| 2 | Teile eines pulverförmigen Verdickungsmittels auf Cellulosebasis |
| 75 | Teile einer 35%igen Lösung von Ammoniumstearat und Ammoniumnitrat im Gewichtsverhältnis 5,7:1 (Stabilisierungsmittel) |
| 15 | Teile Ammoniak (25%ig, wässerig) |
| 20 | Teile Wasser |

Man erhält ein kaschiertes Textilmaterial, das die im Beispiel 1 angegebenen Eigenschaften aufweist.

Gleich Ergebnisse werden ebenfalls erzielt, wenn der Schaum aus einer der drei nachfolgenden Zubereitungen hergestellt wird:

Analoge Zubereitung unter Ersatz von

| | |
|---|---|
| 1000 | Teilen der 45%igen Copolymerisatdispersion B₂ durch |
| 1000 | Teile der 50%igen, wässerigen Copolymerisatdispersion B₁ |
| 1000 | Teile der 45%igen, wässerigen Copolymerisatdispersion B₂ |
| 35 | Teile einer 75%igen, wässerigen Lösung von Glyoxalmonourein (Knitterfestmittel) |
| 10 | Teile einer 38%igen, wässerigen Lösung von Monoäthanolammoniumlaurylsulfat (Verschäumungsmittel) |
| 2 | Teile eines pulverförmigen Verdickungsmittel auf Cellulosebasis |
| 75 | Teile einer 35%igen Lösung von Ammoniumstearat und Ammoniumnitrat im Gewichtsverhältnis 5,7:1 (Stabilisierungsmittel) |
| 200 | Teile einer 18%igen, wässerigen Emulsion mit Paraffin von Hexamethylolmelaminhexaäthyläther (Hydrophobiermittel) |
| 15 | Teile Ammoniak (25%ig, wässerig) |
| 20 | Teile Wasser |
| 1000 | Teile der 45%igen, wässerigen Copolymerisatdispersion R |
| 35 | Teile einer 75%igen, wässerigen Lösung von Glyoxalmonourein (Knitterfestmittel) |
| 10 | Teile einer 38%igen, wässerigen Lösung von Monoäthanolammoniumlaurylsulfat (Verschäumungsmittel) |
| 3 | Teile eines pulverförmigen Verdickungsmittels auf Cellulosebasis |
| 75 | Teile einer 35%igen Lösung von Ammoniumstearat und Ammoniumnitrat im Gewichtsverhältnis 5,7:1 (Stabilisierungsmittel) |
| 15 | Teile Ammoniak (25%ig, wässerig) |
| 50 | Teile Wasser |

## Patentansprüche

1. Verfahren zur kontinuierlichen Herstellung von kaschierten, gegebenenfalls elastischen Textilmaterialien mit guter Luft- und/oder Wasserdampfdurchlässigkeit, **dadurch gekennzeichnet, dass** man auf eine erste textile Warenbahn im spannungslosen Zustand eine verschäumte wässerige Zubereitung aufbringt, die
a₁) ein selbstvernetzendes Copolymerisat auf Acrylatbasis,
a₂) ein selbstvernetzendes Vinyl/Acrylat-Copolymerisat, oder
a)₃ ein selbstvernetzendes Olefin/Vinyl-Copolymerisat,
b) gegebenenfalls ein härtbares, vernetzendes, polyfunktionnelles Aminoplastvorkondensat oder Aminoplastbildner,
c) ein oberflächenaktives Verschäumungsmittel,
d) einen Stabilisator,
e) gegebenenfalls ein Netzmittel,
f) gegebenenfalls ein Verdickungsmittel, und
g) ein Amin oder Alkanolamin mit 1 bis 4 Kohlenstoffatomen oder Ammoniak,
enthält, eine zweite textile Warenbahn gegebenenfalls unter geringer Spannung auf die beschichtete Seite der ersten Warenbahn bei 15 bis 40° C nass aufkaschiert, dann trocknet, gegebenenfalls die beiden Warenbahnen bei Raumtemperatur zusammenpresst und anschliessend einer härtenden Wärmebehandlung unterwirft.

2. Verfahren nach Anspruch 1 zur Herstellung von kaschierten, elastischen Textilmaterialien mit guter Luft- und Wasserdampfdurchlässigkeit, **dadurch gekennzeichnet, dass** man auf die erste textile Warenbahn eine verschäumte wässerige Zubereitung aufbringt, die
a₁) ein selbstvernetzendes Copolymerisat auf Acrylatbasis,
b) ein härtbares, vernetzendes polyfunktionelles Aminoplastvorkondensat,
c) ein oberflächenaktives Verschäumungsmittel,
d) einen Stabilisator,
e) gegebenenfalls ein Netzmittel
f) gegebenenfalls ein Verdickungsmittel, und
g) Ammoniak,
enthält, und die zweite textile Warenbahn spannungslos auf die beschichtete Seite der ersten Warenbahn aufkaschiert.

3. Verfahren nach einem der Ansprüche 1 oder 2, **dadurch gekennzeichnet, dass** man als Komponente a₁ ein Copolymerisat aus
1) 50 bis 95 Gewichtsprozenten mindestens eines Acrylsäureesters mit 1 bis 8 Kohlenstoffatomen im Esterrest,
2) 1 bis 40 Gewichtsprozenten Acrylnitril,
3) 2 bis 10 Gewichtsprozenten einer äthylenisch ungesättigten aliphatischen Dicarbonsäure mit 4 bis 6 Kohlenstoffatomen, einer äthylenisch ungesättigten aliphatischen Monocarbonsäure mit 3 oder 4 Kohlenstoffatomen und/oder des gegebenenfalls methylierten N-Methylolamids dieser Monocarbonsäuren, und
4) 0 bis 20 Gewichtsprozenten einer anderen copolymerisierbaren, ungesättigten Verbindung, die von den Komponenten 1, 2 und 3 verschieden ist,
einsetzt

4. Verfahren nach Anspruch 1, **dadurch gekennzeichnet, dass** man als Komponente a₂ ein Copolymerisat aus
20 bis 95 Gewichtsprozenten mindestens eines Methacryl- oder Acrylsäureesters mit 1 bis 8 Kohlenstoffatomen im Esterteil als Komponente 1,
5 bis 80 Gewichtsprozenten eines copolymerisierbaren Vinylesters einer organischen Säure mit 1 bis 18 Kohlenstoffatomen als Komponente 5,
0 bis 10 Gewichtsprozenten mindestens einer gegebenenfalls methylolierten und gegebenenfalls mit Alkanolen mit 1 bis 8 Kohlenstoffatomen verätherten Verbindung der Formel worin R₁ Wasserstoff oder Methyl, A Methylen oder -CO-, B die direkte Bindung, -O- oder -NH-, R₂ Alkyl mit 2 bis 4 Kohlentstoffatomen und n eine ganze Zahl von 1 bis 11 bedeuten, als Komponente 6, und
0 bis 10 Gewichtsprozenten einer anderen copolymerisierbaren Verbindung, die von den Komponenten 1, 5 und 6 verschieden ist, als Komponente 7;
oder
50 bis 90 Gewichtsprozenten der angegebenen Komponente 5,
0 bis 10 Gewichtsprozenten der angegebenen Komponente 6, und
10 bis 40 Gewichtsprozenten eines Olefins als Komponente 8
einsetzt

5. Verfahren nach einem der Ansprüche 1 oder 2, **dadurch gekennzeichnet, dass** man
als Komponente b methylolierte, gegebenenfalls verätherte Harnstoffe, Äthylenharnstoffe oder Melamin oder Glyoxalmonourein,
als Komponente c gegebenenfalls äthoxylierte Fettalkohole mit 8 bis 24 Kohlenstoffatomen, Alkylarylsulfonsäuren mit 4 bis 18 Kohlenstoffatomen im Alkylteil, Alkylsulfonsäuren und Alkylsulfate mit 8 bis 24 Kohlenstoffatomen, mit Schwefel- oder Phosphorsäure veresterte Fettalkohol- oder Alkyl-(C₄ bis C₁₂)-phenoläthylenoxydaddukte mit 5 bis 100 Äthylenoxydeinheiten oder deren Alkalimetall- oder Ammoniumsalze,
als Komponente d Ammonium- oder Aminsalze von Fettsäuren mit 8 bis 24 Kohlenstoffatomen oder Fettsäure Alkanolamin-Umsetzungsprodukte,
als Komponente e äthoxylierte Fettalkohol-(Ce bis C₂₄) oder Alkyl-(C₄ bis C₁₂)-phenole mit 1 bis 9 Äthylenoxideinheiten, und
als Komponente f gegebenenfalls modifizierte Cellulose, Polyvinylalkohole, Alginate, Johannisbrotkernmehle oder synthetische Verdickungsmittel auf Polyacrylbasis einsetzt.

6. Verfahren nach einem der Ansprüche 1 bis 5, **dadurch gekennzeichnet, dass** das Aufbrigen der verschäumten wässerigen Zubereitung auf die erste textile Warenbahn bei 15 bis 40° C und durch Aufrakeln mit einer Schichtdichte von 0,5 bis 3 mm erfolgt.

7. Verfahren nach einem der Ansprüchen 1 bis 6, **dadurch gekennzeichnet, dass** die Trocknung der Warenbahnen bei Temperaturen bis zu 100° C erfolgt, anschliessend die Warenbahnen mit einem Lineardruck von 5 bis 15 kg/cm² zusammengepresst werden und schliesslich die Härtung bei Temperaturen von 100 bis 180° C stattfindet.

8. Verfahren nach einem der Ansprüche 1 bis 6, **dadurch gekennzeichnet, dass** man die Warenbahnen bei Temperaturen bis zu 160° C trocknet und anschliessend bei Temperaturen bis zu 180° C aushärtet.

9. Verfahren nach einem der Ansprüche 1 bis 8, **dadurch gekennzeichnet, dass** man die Textilbahnen vor der Härtung mit Mitteln zur Verbesserung der Gebrauchseigenschaften imprägniert.

10. Die zur Durchführung des Verfahrens nach einem der Ansprüche 1 bis 9 verwendeten verschäumten wässerigen Zubereitungen.

## Claims

1. A process for the continuous production of laminated elastic fabrics having good permeability to air and/or water vapour, which comprises coating a first web of fabric in the tensionless state with a foamed aqueous preparation which contains:
(a₁) a self-crosslinking acrylate-based copolymer,
(a₂) a self-crosslinking vinyl acrylate copolymer, or
(a₃) a self-crosslinking olefin vinyl copolymer,
(b) optionally a curable, crosslinking, polyfunctional aminoplast precondensate or aminoplast former,
(c) a surface-active foaming agent,
(d) a stabiliser,
(e) optinally a wetting agent,
(f) optionally a thickener, and
(g) an amine or alkanolamine containing 1 to 4 carbon atoms or ammonia,
bonding a second web of fabric, optionally under low tension, wet to the coated side of the first web at 15 to 40° C, then drying and optionally pressing both webs together at room temperatur and finally subjecting them to a thermosetting treatment.

2. A process according to claim 1 for the production of laminated elastic fabrics having good permeability to air and water vapour, which process comprises coating the first web of fabric with a foamed aqueous preparation which contains:
(a₁) a self-crosslinking acrylate-based copolymer,
(b) a curable, crosslinking, polyfunctional aminoplast precondensate,
(c) a surface-active foaming agent,
(d) a stabiliser,
(e) optionally a wetting agent,
(f) optionally a thickener, and
(g) ammonia,
and bonding the second web of fabric tensionless to the coated side of the first web of fabric.

3. A process according to either of claims 1 or 2, wherein there is used as component (a₁) a copolymer of:
(1) 50 to 95% by weight of at least one acrylic acid ester containing 1 to 8 carbon atoms in the ester radical,
(2) 1 to 40% by weight of acrylonitrile,
(3) 2 to 10% by weight of an ethylenically unsaturated aliphatic dicarbocylic acid containing 4 to 6 carbon atoms, of an ethylenically unsaturated aliphatic monocarboxylic acid containing 3 or 4 carbon atoms and/or of the optionally methylated N-methylolamide of these monocarboxylic acids, and
(4) 0 to 20% by weig ht of another copolymerisable, unsaturated compound which differs from components (1), (2) and (3).

4. A process according to claim 1, wherein there is used as component (a₂) a copolymer of:
20 to 95% by weight of at least one methacrylic acid ester or acrylic acid ester containing 1 to 8 carbon atoms in the ester radical as component (1),
5 to 80% by weight of a copolymerisable vinyl ester of an organic acid containing 1 to 18 carbon atoms as component (5),
0 to 10% by weight of at least one optionally methylolated compound of the formula I, which can be etherified with alkanols containing 1 to 8 carbon atoms:
wherein R₁ is hydrogen or methyl, A is methylene or -CO-, B is a direct bond, -O- or -NH-, R₂ is alkyl of 2 to 4 carbon atoms, and n is an integer from 1 to 11 as component (6), and 0 to 10% by weight of another copolymerisable unsaturated compound differing from components (1), (5) and (6), as component (7), or
50 to 90% by weight of the indicated component (5),
0 to 10% by weight of the indicated component (6), and
10 to 40% by weight of an olefin as component (8).

5. A process according to either of claims 1 or 2, wherein there is used as component (b) a methylolated, free or etherified urea, ethylene urea or melamine or a glyoxal monourein, as component (c) an optionally ethoxylated fatty alcohol containing 4 to 18 carbon atoms in the alkyl moiety, an alkylarylsulfonic acid containing 4 to 18 carbon atoms in the alkyl moiety, an alkylsulfonic acid or alkylsulfate each containing 8 to 24 carbon atoms, an adduct of a fatty alcohol or C₄-C₁₂-alkylphenol with ethylene oxide, which adduct is esterified with sulfuric or phosphoric acid and cointains 5 to 100 ethylene oxide units or an alkali metal salt or ammonium salt thereof, as component (d) an ammonium or amine salt of a fatty acid containing 8 to 24 carbon atoms or a fatty acid alkanolamine reaction product, as component (e) an ethoxylated C₈-C₂₄-fatty alcohol or C₄-C₁₂-alkylphenol containing 1 to 9 ethylene oxide units, and as component (f) an unmodified or modified cellulose, polyvinyl alcohol, alginate, locust bean gum or a synthetic thickener based on polyacrylate.

6. A process according to any one of claims 1 to 5, wherein the first web of fabric is coated with the foamed aqueous preparation in the temperature range from 15 to 40° C by means of a doctor blade to a thickness of 0.5 to 3 mm.

7. A process according to any one of claims 1 to 6, wherein the webs of fabric are dried at temperatures up to 100° C, then pressed together at a linear pressure of 5 to 15 kg/cm², and finally cured in the temperature range from 100 to 180° C.

8. A process according to any one of claims 1 to 6, wherein the webs of fabric are dried at temperatures up to 160° C and subsequently cured at temperatures up to 180° C.

9. A process according to any one of claims 1 to 8, wherein the webs of fabric are impregnated with agents for improving the wearing characteristics before curing.

10. A foamed aqueous preparation for carrying out the process according to any one of claims 1 to 9.

## Revendications

1. Procédé de préparation continue de matériaux textiles contrecollés, éventuellement élastiques, avec une bonne perméabilité à l'air et/ou à la vapeur d'eau, **caractérisé en ce que** l'on applique, sur une première bande textile dans un état sans contrainte, une préparation aqueuse expansée qui contient: a₁) un copolymère autoréticulable à base d'acrylates, a₂) un copolymère de vinyl/acrylate autoréticulable ou a₃) un copolymère d'oléfine/vinyle autoréticulable, b) éventuellement un précondensat ou un générateur d'aminoplaste polyfonctionnel, réticulable, durcissable, c) un agent d'expansion tensioactif, d) un stabilisant, e) éventuellement un mouillant, f) éventuellement un épaississant, g) une amine ou une alcanolamine ayant de 1 à 4 atomes de carbone ou de l'ammoniac, que l'on applique par contrecollage à l'état humide, sur le côté enduit de la première bande, à 15 à 40° C, une deuxième bande textile, éventuellement sous une faible contrainte, puis qu'on la sèche, que l'on comprime éventuellement ensemble les deux bandes à la température ambiante, puis qu'on les soumet à un traitement thermique durcisseur.

2. Procédé selon la revendication 1 pour la fabrication de matériaux textiles contrecollés élastiques avec une bonne perméabilité à l'air et à la vapeur d'eau, **caractérisé en ce que** l'on aplique sur la première bande textile une préparation aqueuse expansée contenant: a₁) un copolymère autoréticulable à base d'acrylates, b) un précondensat d'aminoplaste polyfonctionnel réticulable durcissable, c) un agent d'expansion tension-actif, d) un stabilisant, e) éventuellement un mouillant, f) éventuellement un épaississant et g) de l'ammoniac, et que l'on applique par contrecollage, sans contrainte, la deuxième bande textile sur le côté enduit de la première bande.

3. Procédé selon l'une quelconque des revendications 1 ou 2, **caractérisé en ce qu'**on utilise en tant que constituant (a₁) un copolymère de:
1) 50 à 95% en poids d'au moins un ester de l'acide acrylique avec 1 à 8 atomes de carbone dans le résidu ester,
2) 1 à 40% en poids d'acrylonitrile,
3) 2 à 10% en poids d'un acide dicarboxylique aliphatique,
3) 2 à 10% en poids d'un acide dicarboxylique aliphatique à insaturation éthylénique ayant de 4 à 6 atomes de carbone, d'un acide monocarboxylique aliphatique à insaturation éthylénique ayant de 3 ou 4 atomes de carbone et/ou du N-méthylolamide, éventuellement méthylé, de ces acides monocarboxyliques, et
4) 0 à 20% en poids d'un autre composé insaturé copolymérisable, différent des constituants (1), (2) et (3).

4. Procédé selon la revendication 1. **caractérisé en ce que** l'on utilise en tant que constituant (a₂) un copolymère de:
20 à 95% en poids d'au moins un ester de l'acide méthacrylique ou acrylique avec 1 à 8 atomes de carbone dans la partie ester, en tant que constituant (1),
5 à 80% en poids d'un ester vinylique copolymérisable d'un acide organique ayant de 1 à 18 atomes de carbone, en tant que constituant (5),
0 à 10% en poids d'au moins un composé, éventuellement méthylolé, et éventuellement éthérifié par des alcanols ayant de 1 à 8 atomes de carbone, de formule: où R₁ est l'hydrogène ou le méthyle, A est le méthylène ou -CO-, B est une liaison directe, -O-ou -NH-, R₂ est un alkyle ayant de 2 à 4 atomes de carbone et n est un nombre entier compris entre 1 et 11, en tant que constituant (6), et
0 à 10% en poids d'un autre composé copolymérisable, différent des constituants (1), (5) et (6) en tant que constituant (7),
ou bien:
50 à 90% en poids du constituant (5) indiqué,
0 à 10% en poids du constituant (6) indiqué, et 10 à 40% en poids d'une oléfine, en tant que constituant (8).

5. Procédé selon l'une quelconque des revendications 1 ou 2, **caractérisé en ce que** l'on utilise en tant que constituant (b) des urées, des éthylène-urées, ou de la mélamine ou de la glyoxalmono-uréine, méthylolées, éventuellement éthérifiées; en tant que constituant (c), des alcools gras, éventuellement éthoxylés, ayant de 8 à 24 atomes de carbone, des alkylarylsulfonates ayant de 4 à 18 atomes de carbone dans la partie alkyle, des alkylsulfonates et des alkylsulfates ayant de 8 à 24 atomes de carbone, des produits d'addition de l'oxyde d'éthylène et d'un alcool gras estérifié à l'acide sulfurique ou à l'acide phosphorique ou d'un (alkyle en C₄-C₁₂)phénol avec 5 à 100 unités d'oxyde d'éthylène, ou leurs sels de métal alcalin ou d'ammonium; en tant que constituant (d), les sels d'ammonium ou d'amine d'acides gras ayant de 8 à 24 atomes de carbone ou des produits de la réaction d'un acide gras sur une alcanolamine; en tant que constituant (e) des alcools gras éthoxylés en C₈-C₂₄ ou des (alkyle en C₄-C₁₂)phénols ayant de 1 à 9 unités d'oxyde d'éthylène; et, en tant que constituant (f), de la cellulose éventuellement modifiée, des alcools polyvinyliques, des alginates, de la farine de caroube ou des épaississants synthétiques à base de polyacryliques.

6. Procédé selon l'une quelconque des revendications 1 à 5, **caractérisé en ce que** l'application de la préparation aqueuse moussée sur la première bande textile s'effectue à 15 à 40° C, par application à la racle avec une épaisseur de couche de 0,5 à 3 mm.

7. Procédé selon l'une quelconque des revendications 1 à 6, **caractérisé en ce que** le séchage des bandes est effectué à des températures allant jusqu'à 100° C, suivi d'une compression des bandes l'une contre l'autre avec une pression linéaire de 5 à 15 kg/cm², et que le durcissement s'effectue enfin à des températures de 100 à 180° C.

8. Procédé selon l'une quelconque des revendications 1 à 6, **caractérisé en ce que** l'on sèche les bandes à des températures allant jusqu'à 160° C puis qu'on les durcit à des températures allant jusqu'à 180° C.

9. Procédé selon l'une quelconque des revendications 1 à 8, **caractérisé en ce que** l'on imprègne les bandes textiles, avant le durcissement, avec des agents améliorant les propriétés à l'utilisation.

10. Préparations aqueuses expansées utilisées pour la mise en oeuvre du procédé selon l'une quelconque des revendications 1 à 9.
